# EUROPÄISCHE PATENTSCHRIFT

(11) **EP 0 172 930 B1**
(45) Veröffentlichungstag und Bekanntmachung des Hinweises auf die Patenterteilung: **26.10.1988**
(21) Anmeldenummer: 84110158.7
(22) Anmeldetag: 25.08.1984
(51) Int. Cl.: B27N 3/00, B27N 3/20

(54) **Verfahren und Anlage zur Herstellung einer Holzwerkstoffplatte**
Method and apparatus for making chipboard
Procédé et dispositif pour la fabrication de panneaux de particules de bois

(43) Veröffentlichungstag der Anmeldung: 05.03.1986
(73) Patentinhaber: WEYERHAEUSER COMPANY, Tacoma, WA 98477-0001 (US)
(72) Erfinder: Taylor, Michael N., Tacoma Washington 98406 (US); Reid, Timothy H., Ukiah California 95482 (US)
(74) Vertreter: Andrejewski, Walter

(56) Entgegenhaltungen:
- DE-A- 1 947 601
- DE-A- 2 742 250
- DE-B- 1 201 046
- DE-B- 1 276 912
- US-A- 3 891 738
- US-A- 4 393 019

## Beschreibung

Die Erfindung bezieht sich gattungsgemäss auf ein Verfahren zur Herstellung einer Holzwerkstoffplatte aus einer Pressgutmatte, die aus Span- und/oder Fasermaterial und einem aushärtbaren Bindemittel, z.B. einem Kunstharzbinder, aufgebaut ist, durch Pressen über eine vorgegebene, in mehrere Abschnitte unterteilte Presszeit und Aushärten unter Verwendung von Wasserdampf zwischen beheizten Pressenplatten einer Plattenpresse, welche Pressenplatte eine Einrichtung für die Zuführung von Wasserdampf eines Wasserdampferzeugers sowie pressgutmattenseitig eine Vielzahl von über die Pressfläche verteilten Dampföffnungen aufweisen, aus denen der Wasserdampf austreten kann, wobei die Pressgutmatte zwischen die Pressenplatte eingebracht und die Pressenplatten danach unter Vorverdichtung der Pressgutmatte in einem ersten Vorverdichtungs-Presszeitabschnitt bis in eine Vorverdichtungsposition zusammengefahren werden, wobei danach der Wasserdampf während einer Dämpfungszeitspanne durch die Dampföffnungen beider Pressenplatten in die Pressgutmatte eingeführt wird, wobei ferner in einem Endverdichtungs-Presszeitabschnitt die Pressenplatten unter weiterer Verdichtung der Pressgutmatte in eine die Holzwerkstoffplattendicke definierende Endposition zusammengefahren werden und die endverdichtete Pressgutmatte bei dieser Endposition der Pressenplatten in einem weiteren Presszeitabschnitt ohne weitere Wasserdampfzuführung ausgehärtet wird. Die Erfindung bezieht sich fernerhin auf eine Anlage zur Durchführung eines solchen Verfahrens mit Plattenpresse mit zwei Bedampfungs-Pressenplatten, Wasserdampferzeuger, Einrichtung für die Zuführung des Wasserdampfes zu den Bedampfungs-Pressenplatten, die mit Ventilen ausgerüstet ist, Pressen-Steuereinrichtung für eine positionsgenaue Steuerung der Schliessbewegung der Bedampfungs-Pressenplatten mit definierter Vorverdichtungsposition sowie Endverdichtungsposition und Bedampfungs-Regeleinrichtung für die Zuführung des Wasserdampfes, wobei die Bedampfungs-Pressenplatten pressgutmattenseitig eine Vielzahl von über die Pressbleche verteilten Dampföffnungen aufweisen. Es versteht sich, dass bei einer solchen Anlage zwischen den Dampföffnungen und der Pressgutmatte Dampfverteilersiebe angeordnet sein können und/oder dass die Pressenplatten pressgutseitig auch mit porigen, z.B. gesinterten, Abschlussplatten versehen sein können, die ein Austreten von Dampf in feiner Verteilung zulassen. Jedenfalls ist regelmässig Vorsorge getroffen, dass aus den Dampföffnungen Dampfstrahlen hoher Energie, die die Pressgutmatten zerstören, nicht austreten. Die Pressgutmatten können lose gestreut oder bereits eine vorbereitende Verdichtung erfahren haben, was die zur Erfindung gehörende Vorverdichtung nicht berührt.

Das bekannte gattungsgemässe Verfahren (DE-PS 1276912, Weyerhäuser) arbeitet mit einer einheitlichen, ununterbrochenen Dämpfungszeitspanne und führt dabei überhitzten Wasserdampf in die Pressgutmatte ein. Dieser Wasserdampf tritt über die Kanten der Pressgutmatte aus. Die Pressgutmatte wird dadurch plastifiziert. Danach werden die weitere Wasserdampfzufuhr und damit die Dämpfungszeitspanne beendet. Die plastifizierte Pressgutmatte wird ohne weitere Wasserdampfzufuhr beim Zusammenfahren der Pressenplatten in ihre Endposition der Endverdichtung unterworfen und in diesem Zustand zwischen den in Endposition gehaltenen Pressenplatten ausgehärtet. Danach wird die Plattenpresse wieder geöffnet. Das hat sich bei der Herstellung von Holzwerkstoffplatten aus Pressgutmatten bestimmter, leicht durchströmbarer Zusammensetzung bewährt, wenn mit überhitztem Wasserdampf gearbeitet wird und wenn sorgfältig darauf geachtet wird, dass eine Wasserdampfkondensation in den Pressgutmatten nicht eintritt. Dazu sind ausreichende Überhitzung des Wasserdampfes und ausreichende Temperatur der Pressenplatten erforderlich. Nichtsdestoweniger ist die Qualität der hergestellten Holzwerkstoffplatten verbesserungsfähig. Sind die Pressgutmatten weniger gut durchströmbar, so bilden sich in der Plattenmitte isolierende Gaspolster. Dadurch entstehen weniger plastifizierte Nester und Holzwerkstoffplatten mit mehr oder weniger unzureichender Qualität. Solche Nester unzureichender Qualität in den fertigen Holzwerkstoffplatten bilden sich auch, wenn eine Kondensation von Wasserdampf in der Pressgutmatte auftritt. Holzwerkstoffplatten, die solche Nester reduzierter Qualität aufweisen, müssen im allgemeinen als Ausschuss verworfen werden.

Die gleichen Probleme treten bei einer ähnlichen Verfahrensweise auf, bei der jedoch mit gesättigtem Wasserdampf gearbeitet wird (US-PS 4393019, Geimer), wo eine störende Kondensation von Wasserdampf dadurch vermieden werden soll, dass die Pressgutmatte zuerst bei geringer Vorverdichtung durch den über die Kanten der Pressgutmatte austretenden Wasserdampf durch und durch auf eine so hohe Temperatur erhitzt wird, dass ein Kondensat nicht mehr feststellbar ist. Danach wird der gesättigte Wasserdampf während der Endverdichtung der Pressgutmatte und danach für eine vorgegebene Zeitspanne der endverdichteten Pressgutmatte weiter zugeführt, wobei der Wasserdampf wieder über die Kanten der Pressgutmatte austritt und wegen der angegebenen Temperatur des Pressgutes eine Kondensation von Wasserdampf nicht auftreten soll. Die ununterbrochene Dämpfungszeitspanne erstreckt sich hier also über verschiedene Verdichtungszustände der Pressgutmatte, die vorverdichtet und entverdichtet der Bedampfung unterworfen wird. Da mit gesättigtem Wasserdampf gearbeitet wird, kann Kondensatbildung sehr leicht eintreten. Die fertigen Holzwerkstoffplatten sind daher häufig durch Nester reduzierter Qualität beeinträchtigt, die darauf beruhen, dass entweder Luftnester im Pressgut verbleiben oder Kondensatbildung eingetreten ist.

Der Erfindung liegt die Aufgabe zugrunde, das gattungsgemässe Verfahren so zu führen, dass Holzwerkstoffplatten mit Nestern reduzierter Qualität nicht mehr entstehen können, gleichzeitig, ob mit überhitztem oder mit gesättigtem Wasserdampf gearbeitet wird. Der Erfindung liegt fernerhin die Aufgabe zugrunde, eine Anlage anzugeben, mit der das erfindungsgemässe Verfahren einfach und funktionssicher durchgeführt werden kann. Diese Anlage wird in Anspruch 11 definiert.

Zur Lösung dieser Aufgabe lehrt die Erfindung entsprechend Anspruch 1 in verfahrensmässiger Hinsicht, dass die Dämpfungszeitspanne durch einen Spül-Presszeitabschnitt unterbrochen wird, bei dem der Wasserdampf aus den Dampföffnungen der einen Pressenplatte austritt, die vorverdichtete Pressgutmatte in Dickenrichtung durchströmt sowie über die Dampföffnungen der anderen, von der Wasserdampfquelle abgeschalteten Pressenplatte abgeführt wird, dass im Anschluss daran die Pressenplatten in die Endposition gefahren werden sowie die Wasserdampfzuführung zu der endverdichteten Pressgutmatte über die Dampföffnungen beider Pressenplatten für den Rest der Dämpfungszeitspanne fortgesetzt wird und dass danach während des letzten Presszeitabschnittes die Pressgutmatte über zumindest eine der beiden Pressenplatten und deren Dampföffnungen der Einwirkung eines Unterdrucks ausgesetzt sowie dadurch getrocknet wird, wozu die Einrichtung für die Zuführung des Wasserdampfes statt an einen Wasserdampferzeuger an eine Unterdruckquelle angeschlossen wird. Während des ersten Abschnittes der Dämpfungszeitspanne, die vor dem Spül-Presszeitabschnitt liegt, wird die Pressgutmatte mit dem Wasserdampf gleichsam gefüllt, und zwar. bis zur Sättigung.

Die Erfindung geht von der Erkenntnis aus, dass die Mängel der bekannten gattungsgemässen Verfahrensweise darauf beruhen, dass der Wasserdampf bei der Bedampfung der vorverdichteten bzw. endverdichteten Pressgutmatte ausschliesslich über deren Kante abgeführt wird. Auf diese Weise lassen sich kleine oder grössere Luftnester im Pressgut nicht vermeiden, die sich in der fertigen Holzwerkstoffplatte als Nester reduzierter Qualität wiederfinden. Bei der bekannten Abführung des Wasserdampfes über die Kanten der zu behandelnden Pressgutmatte lässt sich im übrigen Kondensat, hat es sich einmal gebildet, zumindest nicht in ausreichendem Masse wieder verdampfen und abführen. Auch dadurch entstehen in der fertigen Holzwerkstoffplatte Nester reduzierter Qualität. Das alles gilt insbesondere dann, wenn es sich um Pressgutmatten handelt, die von ihrer Zusammensetzung her von Wasserdampf zwar durchströmbar, aber nicht leicht durchströmbar sind. Erfindungsgemäss wird während des Spül-Presszeitsabschnittes durch eine intensive Querspülung der vorverdichteten Pressgutmatte in Dickenrichtung ohne Schwierigkeiten jede Luft aus der Pressgutmatte herausgetragen und folglich eine auf Luftnester beruhende Qualitätsbeeinträchtigung beseitigt. Bildet sich im Rahmen der erfindungsgemässen Massnahmen Kondensat, so wird auch dieses, nach Abschaltung der Wasserdampfzuführung, bzw. wird aus diesem Kondensat durch Nachverdampfung sich bildender Wasserdampf durch Quertransport in Dickenrichtung der Pressgutmatte, bzw. der sich daraus bildenden Holzwerkstoffplatte sicher abgeführt, und zwar dadurch, dass die Pressgutmatte bzw. die sich bildende Holzwerkstoffplatte der Einwirkung des Unterdruckes ausgesetzt wird. Jedenfalls kann die Einwirkung des Unterdruckes wegen des letzten Presszeitabschnittes unschwer entsprechend lang eingerichtet werden. Im Ergebnis ist sichergestellt, dass hochwertige Holzwerkstoffplatten entstehen, deren Qualität auch nicht durch nicht ausgehärtete Nester beeinträchtigt ist.

Im einzelnen kann das erfindungsgemässe Verfahren auf verschiedene Weise weiter ausgebildet und auch optimiert werden. Dazu wird angegeben, dass die Pressenplatten während des ersten Abschnittes der Dämpfungszeitspanne und während des Spül-Presszeitabschnittes, an der Pressgutmatte kontakthaltend, langsam weiter zusammengefahren werden. Auf diese Weise erreicht man Holzwerkstoffplatten, deren Oberflächen allen Qualitätsanforderungen ohne weiteres genügen. Die Wasserdampfzuführung kann über die Dampföffnungen beider Pressenplatten auch während des Endverdichtungs-Presszeitabschnittes kontinuierlich fortgesetzt werden. Es empfiehlt sich, die Pressgutmatte über beide Pressenplatten und deren Dampföffnungen während eines Entspannungszeitabschnittes an die Atmosphäre anzuschliessen, ehe sie im letzten Presszeitabschnitt der Einwirkung des Unterdruckes ausgesetzt wird. Arbeitet man nach dem erfindungsgemässen Verfahren, so wird man im allgemeinen bei der Behandlung der vorverdichteten Pressgutmatte einerseits und bei der Behandlung der endverdichteten Pressgutmatte andererseits mit unterschiedlichem Wasserdampfdruck arbeiten. Eine bevorzugte Ausführungsform der Erfindung ist in diesem Zusammenhang dadurch gekennzeichnet, dass die endverdichtete Pressgutmatte während des Restes der Dämpfungszeitspanne mit Wasserdampf eines Dampfdruckes behandelt wird, der höher ist als der Dampfdruck des Wasserdampfes, mit dem die vorverdichtete Pressgutmatte behandelt worden ist.

Im Rahmen der Erfindung kann mit überhitztem Wasserdampf und mit gesättigtem Wasserdampf gearbeitet werden. Eine bevorzugte Ausführungsform der Erfindung, die sich durch Einfachheit und durch Funktionssicherheit sowie Stabilität der Verfahrensführung auszeichnet, ist dadurch gekennzeichnet, dass mit kondensierbarem Wasserdampf gearbeitet wird und dass der Wasserdampf während des ersten Abschnittes der Dämpfüngszeitspanne und während des Spül-Presszeitabschnittes in der vorverdichteten Pressgutmatte zur Kondensation gebracht und die Temperatur in der Pressgutmatte dadurch homogen auf eine Temperatur von etwa 100 bis 135°C eingestellt wird. Um diese Kondensation des Wasserdampfes zu erreichen, ist es lediglich erforderlich, nach Massgabe des Zustandsdiagrammes für das System Wasser/Wasserdampf die Temperatur und den Druck des Wasserdampfes unter Berücksichtigung der Temperatur des Pressgutes in der Pressgutmatte sowie unter Berücksichtigung der bei Bedampfung auftretenden Expansion entsprechend einzustellen. Man kommt so zu einer sehr homogenen Temperaturverteilung. Die erforderliche Dampfmenge errechnet sich nach den thermodynamischen Regeln.

Im folgenden wird ein Ausführungsbeispiel der Erfindung in anlagentechnischer Hinsicht und in verfahrenstechnischer Hinsicht anhand von Zeichnungen erläutert. Es zeigen:
Fig. schematisch eine Anlage zur Durchführung des erfindungsgemässen Verfahrens.
Fig. 2 in gegenüber der Fig. 1 wesentlich vergrössertem Massstab eine Pressenplatte aus dem Gegenstand der Fig. 1 und
Fig. eine graphische Darstellung, die die einzelnen Verfahrensschritte erläutert.

Die in den Fig. 1 und 2 dargestellte Anlage besteht in ihrem grundsätzlichen Aufbau aus einer Plattenpresse mit zwei Bedampfungs-Pressenplatten 1, 2, einem Wasserdampferzeuger 3, einer Einrichtung 4 für die Zuführung des Wasserdampfes zu den Bedampfungs-Pressenplatten 1, 2, welche Einrichtung 4 mit Ventilen 5 ausgerüstet ist, einer Pressenplatten-Steuereinrichtung 6 für eine positionsgenaue Steuerung der Schliessbewegung der Bedampfungs-Pressenplatten 1, 2 mit Vordichtungsposition V sowie Endverdichtungsposition E und einer Bedampfungs-Regeleinrichtung 7 für die Zuführung des Wasserdampfes.

Die Bedampfungs-Pressenplatten 1, 2 besitzen pressgutmattenseitig eine Vielzahl von über die Pressfläche verteilten Dampföffnungen 8, 9. Diese Dampföffnungen 8, 9 können von einem feinmaschigen Sieb aus Metall oder Kunststoff abgedeckt sein, was nicht dargestellt wurde. Angedeutet wurde in Fig. ausschnittsweise eine zu verdichtende Pressgutmatte 10. Die Beheizung der Bedampfungs-Pressenplatten 1, 2 erfolgt über besondere Beheizungskanäle 11, die in Fig. 2 angedeutet worden sind. Das Heizmedium, welches durch diese Beheizungskanäle 11 fliesst, kann aus den Dampföffnungen 8, 9 nicht austreten. Der Dampf, der aus den Dampföffnungen 8, 9 austritt, wird in den zentralen Dampfkanal 12 eingeführt, von dem Verteilerkanäle 13 quer abgehen, in die ihrerseits die Dampföffnungen 8 bzw. 9 einmünden.

Die Pressgutmatte 10 ist aus Span- und/oder Fasermaterial und einem Bindemittel aufgebaut, nach dem erfindungsgemässen Verfahren wird aus einer solchen Pressgutmatte 10 eine hochwertige Holzwerkstoffplatte hergestellt, und zwar durch Pressen der Pressgutmatte 10 über eine vorgegebene, in mehrere Abschnitte unterteilte Presszeit t und durch Aushärten unter Verwendung von Wasserdampf. Das geschieht zwischen den beheizten Bedampfungs-Pressenplatten 1,2. Die Pressgutmatte 10 wird zwischen die Bedampfungs-Pressenplatten 1, 2 eingebracht, und die Bedampfungs-Pressenplatten 1, 2 werden danach unter Teilverdichtung der Pressgutmatte 10 in einem ersten Vorverdichtungs-Presszeitabschnitt tₒt, bis in eine Vorverdichtungsposition V zusammengefahren, wobei danach der Wasserdampf während einer Dämpfungszeitspanne tₗt₄ durch die Dampföffnungen 8, 9 beider Bedampfungs-Pressenplatten 1, in die Pressgutmatte 10 eingeführt wird und wobei ferner in einem Endverdichtungs-Presszeitsabschnitt t₃tₓ die Bedampfungs-Pressenplatten 1, 2 unter weiterer Verdichtung der Pressgutmatte 10 in eine die Holzwerkstoffplattendicke definierende Endverdichtungsposition E zusammengefahren werden und die Pressgutmatte 10 in dieser Endverdichtungsposition E der Bedampfungs-Pressenplatte 1 in einem Presszeitabschnitt t₅t₆ ohne weitere Dampfzuführung ausgehärtet wird. Es versteht sich, dass sich eine Zeitspanne t₆t₇ anschliesst, in der der Unterdruck aufgehoben wird, damit die Plattenpresse geöffnet werden kann.

Die Bedampfung der Pressgutmatte 10 und die weiteren Verfahrensmassnahmen erfolgen auf besondere Weise. Dazu wird zunächst auf die Fig. 3 Bezug genommen. In dieser graphischen Darstellung ist als Abszisse die Zeit, in Sekunden, aufgetragen. Die linke Ordinate in Fig. 3 zeigt den Dampfdruck in bar, die rechte den Abstand der oberen Bedampfungs-Pressenplatte 1 gegenüber der unteren. Die ausgezogene Kurve K, in der Fig. zeigt den Abstand der oberen Bedampfungs-Pressenplatte 1 von der unteren Bedampfungs-Pressenplatte 2 in Millimetern. In Fig.3 3 zeigt die gestrichelte Kurve K₂ den Dampfdruck in der unteren Bedampfungs-Pressenplatte 2 in bar. Die strichpunktiert gezeichnete Kurve K₃ zeigt den Dampfdruck in der oberen Bedampfungs-Pressenplatte 1 in bar. Wo die dargestellten Kurven wegen übereinstimmender Werte an sich aufeinanderliegen, wurden sie ein wenig auseinandergezogen. Man erkennt in der Fig. 3, dass die Dämpfungszeitspanne tₗt₄ durch einen Spül-Presszeitabschnitt t₂t₃ unterbrochen wird, bei dem der Wasserdampf aus den Dampföffnungen 9 der einen Bedampfungs-Pressenplatte 2 austritt, die vorverdichtete Pressgutmatte 10 in Dikkenrichtung durchströmt sowie über die Dampföffnungen 8 der anderen, von dem Wasserdampferzeuger 3 abgeschalteten Bedampfungs-Pressenplatte 1 abgeführt wird. Im Anschluss daran werden die Bedampfungs-Pressenplatten 1, 2 in die Endverdichtungsposition E gefahren und wird die Wasserdampfzuführung zu der endverdichteten Pressgutmatte 10 über die Dampföffnungen 8, 9 beider Bedampfungs-Pressenplatten 1, 2 für den Rest der Dämpfungszeitspanne t₁t₄ fortgesetzt. Danach wird während des Presszeitabschnittes t₅t₆ die Pressgutmatte 10 über beide Bedampfungs-Pressenplatten 1, 2 und deren Dampföffnungen 8, 9 der Einwirkung eines Unterdruckes ausgesetzt sowie dadurch getrocknet, wozu die Einrichtung 4 für die Zuführung des Wasserdampfes (statt an einen Wasserdampferzeuger) an eine Unterdruckquelle 14 angeschlossen wird. Die Dämpfungszeitspanne tᵢt₄ wird auf diese Weise durch den Spül-Presszeitabschnitt t₂t₃ in zwei Abschnitte t,t₂ und t₃t₄ unterbrochen. Der erste Abschnitt t₁t₂ der Dämpfungszeitspanne t₁t₄ definiert eine Zeit, in der die vorverdichtete Pressgutmatte 10 mit dem Wasserdampf behandelt wird. Der zweite Abschnitt t₃t₄ der Dämpfungszeitspanne t₁t₄ definiert eine Zeit, in der die endverdichtete Pressgutmatte 10 mit dem Wasserdampf behandelt wird, wobei die Dampfzufuhr auch während des Endverdichtungs-Presszeitabschnittes t₃tₓ erfolgt, der insoweit dem zweiten Abschnitt der Dämpfungszeitspanne t₃t₄ zuzurechnen ist.

In der Fig. 3 erkennt man an der fallenden Tendenz des Kurvenabschnittes 18 auch, dass die Bedampfungs-Pressenplatten 1, 2 während des ersten Abschnittes t₁t₂ der Dämpfungszeitspanne t₁t₄ und während des Spül-Presszeitabschnittes t₂t_{3'} an der Pressgutmatte 10 Kontakt haltend, langsam weiter zusammengefahren werden. Ehe die Pressgutmatte 10 der Einwirkung des Unterdruckes ausgesetzt wird, erfolgt eine Entspannung, und zwar dadurch, dass die Pressgutmatte 10 über beide Bedampfungs-Pressenplatten 1, 2 und deren Dampföffnungen 8, 9 während eines Entspannungs-Presszeitabschnittes t₄t₅ an die Atmosphäre angeschlossen wird. Die endverdichtete Pressgutmatte 10 wird während des Restes der Dämpfungszeitspanne t₃t₄ mit einem Wasserdampf behandelt, dessen Druck höher ist als der Druck des Wasserdampfes, mit dem die vorverdichtete Pressgutmatte 10 behandelt wird.

Im Ausführungsbeispiel wird mit kondensierbarem, z.B. leicht überhitztem, Wasserdampf gearbeitet. Die Verfahrensführung erfolgt so, dass der kondensierbare Wasserdampf während des ersten Abschnittes t₁t₂ der Dämpfungszeitspanne t₁t₄ und während des Spül-Presszeitsabschnittes t₂t₃ in der Pressgutmatte 10 kondensiert, wobei durch die Kondensation die Temperatur in der Pressgutmatte 10 sehr homogen auf etwa 100 bis 135°C eingestellt wird. Danach wird zweckmässigerweise mit überhitztem und deshalb nicht kondensierendem Dampf gearbeitet.

Damit die beschriebenen Massnahmen ohne Schwierigkeiten, insbesondere auch computergesteuert, durchgeführt werden können, weist die Einrichtung 4 für die Zuführung des Wasserdampfes, wie in Fig. 1 dargestellt wurde, eine Abzweigleitung 15 auf, die über Auslassventile 16 an beide Bedampfungs-Pressenplatten 1,2 anschliessbar ist, wobei die Abzweigleitung 15 über eine Verzweigungsventilanordnung 17 während des Spül-Presszeitabschnittes t₂t₃ für eine Bedampfungs-Pressenplatte 1 sowie während des Entspannungs-Presszeitabschnittes t₄t₅ für beide Pressenplatten 1, 2 an die umgebende Atmosphäre und während des letzten Presszeitabschnittes t₅t₆ für beide Bedampfungs-Pressenplatten 1,2 an eine Unterdruckquelle 14 anschliessbar ist. Die Pressenplatten-Steuereinrichtung 6 sowie die Bedampfungs-Regeleinrichtung 7 sind gekoppelt. Die Anordnung ist so getroffen, dass die Bedampfungs-Regeleinrichtung 7 auch die Dampfzuführung während des Spül-Presszeitabschnittes t₂t₃ sowie die Entspannung während des Entspannungs-Presszeitabschnittes t₄t₅ und die Unterdruckbehandlung während des Presszeitabschnittes t₅t₆ steuert. Die Pressenplatten-Steuervorrichtung 6 führt bei Erreichen der Vorverdichtungsposition V sowie bei Erreichen der Endverdichtungsposition E der Bedampfungs-Pressenplatten 1, 2 Steuersignale der Bedampfungs-Regeleinrichtung 7 zu, welche Bedampfungs-Regeleinrichtung 7 die angegebenen Dampfzuführungsmassnahmen während des ersten Abschnittes t,t₂ der Dämpfungszeitspanne t,t₄ und beim Rest t₃t₄ des Dämpfungszeitabschnittes tt4 bewirken. Im übrigen ist die Anordnung so getroffen, dass die Pressenplatten-Steuereinrichtung 6 und die Bedampfungs-Regeleinrichtung 7 zwischen der Vorverdichtungsposition V und der Endverdichtungsposition E sowie gegebenenfalls danach per Programm steuerbar sind.

Die graphische Darstellung der Fig. 3 bezieht sich im Detail auf die Herstellung besonderer Holzwerkstoffplatten aus dazu besonders aufgebauten Pressgutmatten 10. Es handelt sich dabei um Pressgutmatten bzw. Holzwerkstoffplatten des im Anspruch 7 angegebenen Aufbaues. Für diese Pressgutmatten 10 und damit für die Herstellung der angegebenen Holzwerkstoffplatten wird, wie die Fig. 3 erkennen lässt, zweckmässigerweise mit einer Presszeit von 20 bis 50 Sekunden gearbeitet und wird die Dämpfungszeitspanne tᵢt₄ auf maximal zwei Drittel der Presszeit t eingerichtet; der erste Abschnitt t₁t₂ der Dämpfungszeitspanne t₁t₄ beträgt bis zum Beginn des Spül-Presszeitabschnittes t₂t₃, weniger als 10 Sekunden, vorzugsweise etwa 5 Sekunden, der Rest der Dämpfungszeitspanne tt4 ist kürzer als die Differenz der Dämpfungszeitspanne tᵢt₄ minus erstem Abschnitt t₁t₂ der Dämpfungszeitspanne t,t₄ ausmacht. Das beruht auf der Unterbrechung der Dämpfungszeitspanne tt4 durch den Spül-Presszeitabschnitt t₂t₃, der eine Dauer von unter 5 Sekunden, vorzugsweise von etwa 2 Sekunden aufweist. Der Endverdichtungs-Presszeitabschnitt t₃tₓ wird dem Rest der Dämpfungszeitspanne tgt₄ zugerechnet.

Einzelheiten eines Ausführungsbeispiels ergeben sich aus der folgenden Tabelle. Die Daten der Tabelle betreffen die Herstellung einer Spanplatte mit einem üblichen Spanmaterial und Harnstoff-Formaldehydleim, und zwar 8 bzw. 9 Gew.%, Feuchte der Rohmatte etwa 8 Gew.%. Die Rohdichte betrugt 390 kg/m^{3.} Die Werte P₁, P₂, P₃ und P₄ geben die Abstände der Pressenplatte in Millimetern an, Sp₁, Sp₂, S_{P3} und Sp₄ die Dampfdrücke in bar. Im mittleren Bereich der Tabelle findet man die Zeitspannen in Sekunden. Links steht die Enddichte der fertigen Platte.

Beispiel:
Faserplatten, Spanplatten Harnstoff-Formaldehydleim 8 bis 9% bezogen atro Holz Feuchte der Rohmatte ca. 8% bezogen atro Rohdichte 390 kg/m3

## Patentansprüche

1. Verfahren zur Herstellung einer Holzwerkstoffplatte aus einer Pressgutmatte (10), die aus Span- und/oder Fasermaterial und einem aushärtbaren Bindemittel, z.B. einem Kunstharzbinder, aufgebaut ist, durch Pressen über eine vorgegebene, in mehrere Presszeitabschnitte unterteilte Presszeit und Aushärten mittels Wasserdampf zwischen beheizten Pressenplatten (1, 2) einer Plattenpresse, welche Pressenplatten (1, 2) eine Einrichtung (4) für die Zuführung von Wasserdampf eines Wasserdampferzeugers (3) sowie pressgutmattenseitig eine Vielzahl von über die Presse verteilten Dampföffnungen (8, 9) aufweisen, aus denen der Wasserdampf austreten kann, wobei die Pressgutmatten (10) zwischen die Pressenplatten (1, 2) eingebracht und die Pressenplatten (1, 2) danach unter Vorverdichtung der Pressgutmatte (10) in einem ersten Vorverdichtungs-Presszeitabschnitt (t₀t₁) bis in eine Vorverdichtungsposition zusammengefahren werden, wobei danach der Wasserdampf während einer Dämpfungszeitspanne (t₁t₄) durch die Dampföffnungen (8, 9) beider Pressenplatten (1, 2) in die Pressgutmatte (10) eingeführt wird, wobei ferner in einem Endverdichtungs-Presszeitabschnitt (t₃tₓ) die Pressenplatten (1, 2) unter weiterer Verdichtung der Pressgutmatte (10) in eine die Holzwerkstoffplattendicke definierende Endposition zusammengefahren werden und die endverdichtete Pressgutmatte (10) bei dieser Endposition der Pressenplatten (1, 2) in einem weiteren Presszeitabschnitt (t₅t₆) ohne weitere Wasserdampfzuführung ausgehärtet wird, dadurch gekennzeichnet, dass die Dämpfungszeitspanne (t₁t₄) durch einen Spül-Presszeitabschnitt (t₂t₃) unterbrochen wird, bei dem der Wasserdampf aus den Dampföffnungen (9) der einen Pressenplatte (2) austritt, die vorverdichtete Pressgutmatte (10) in Dickenrichtung durchströmt sowie von den Dampföffnungen (8) der anderen, von der Wasserdampfquelle (3) abgeschalteten Pressenplatte (1) abgeführt wird, dass im Anschluss daran die Pressenplatten (1, 2) in die Endposition gefahren werden sowie die Wasserdampfzuführung zu der endverdichteten Pressgutmatte (10) über die Dampföffnungen (8, 9) beider Pressenplatten (1, 2) für den Rest der Dämpfungszeitspanne (t₁t₄) fortgesetzt wird und dass danach während des letzten Presszeitabschnittes (t₅t₆) die Pressgutmatte (10) über zumindest eine der beiden Pressenplatten (1, 2) und deren Dampföffnungen (8, 9) der Einwirkung eines Unterdruckes ausgesetzt sowie dadurch getrocknet wird, wozu die Einrichtung (4) für die Zuführung des Wasserdampfes (statt an einen Wasserdampferzeuger) an eine Unterdruckquelle angeschlossen wird.

2. Verfahren nach Anspruch 1, dadurch gekennzeichnet, dass die Pressenplatten (1, 2) während des ersten Abschnittes der Dämpfungszeitspanne (t₁t₄) und während des Spül-Presszeitabschnittes (t₂t₃), an der Pressgutmatte (10) kontakthaltend, langsam weiter zusammengefahren werden.

3. Verfahren nach einem der Ansprüche 1 oder 2, dadurch gekennzeichnet, dass die Wasserdampfzuführung über die Dampföffnungen (8, 9) beider Pressenplatten (1, 2) während des Endverdichtungs-Presszeitabschnittes (t₃tₓ) kontinuierlich fortgesetzt wird.

4. Verfahren nach einem der Ansprüche 1 bis 3, dadurch gekennzeichnet, dass die Pressgutmatte (10) über beide Pressenplatten (1, 2) und deren Dampföffnungen (8, 9) während eines Entspannungs-Presszeitabschnittes (t₄t₅) an die Atmosphäre angeschlossen wird, ehe sie im letzten Presszeitabschitt (t₅t₆) der Einwirkung des Unterdruckes ausgesetzt wird.

5. Verfahren nach einem der Ansprüche 1 bis 4, dadurch gekennzeichnet, dass die endverdichtete Pressgutmatte (10) während des Restes der Dämpfungszeitspanne (t₁t₄) mit Wasserdampf behandelt wird, dessen Druck höher ist als der des Wasserdampfes, der im ersten Abschnitt (t₁t₂) der Dämpfungszeitspanne (t₁t₄) zugeführt wird.

6. Verfahren nach einem der Ansprüche 1 bis 5, dadurch gekennzeichnet, dass mit kondensierbarem Wasserdampf gearbeitet wird und dass der Wasserdampf während des ersten Abschnittes (t₁t₂) der Dämpfungszeitspanne (t₁t₄) sowie während des Spül-Presszeitabschnittes (t₂t₃) in der Pressgutmatte (10) zur Kondensation gebracht und dadurch die Temperatur der Pressgutmatte (10) auf etwa 100 bis 135°C eingestellt wird.

7. Verfahren nach einem der Ansprüche 1 bis 6 in der Ausführungsform für die Herstellung von Holzwerkstoffplatten in Form von Spanplatten oder Faserplatten mit Harnstoff-Formaldehydleim, Feuchte der Rohmasse etwa 8%, Rohdichte etwa 390 kg/m3, dadurch gekennzeichnet, dass mit einer Presszeit von etwa 20 bis 50 Sekunden gearbeitet wird, dass die Dämpfungszeitspanne (t₁t₄) auf maximal zwei Drittel der Presszeit eingerichtet wird, dass der erste Abschnitt (t₁t₂) der Dämpfungszeitspanne (tₗt₄) bis zum Beginn des Spül-Presszeitabschnittes (t₂t₃) weniger als 10 Sekunden, vorzugsweise etwa 5 Sekunden, der Rest der Dämpfungszeitspanne (tₗt₄) weniger als die Differenz der Dämpfungszeitspanne (tₗt₄) minus erstem Abschnitt (t,t₂) der Dämpfungszeitspanne beträgt und dass der Spül-Presszeitabschnitt (t₂t₃) eine Dauer von unter 5 Sekunden, vorzugsweise von etwa 2 Sekunden, aufweist.

8. Verfahren nach Anspruch 7, dadurch gekennzeichnet, dass der Endverdichtungs-Zeitabschnitt (t₃tₓ) dem Rest der Dämpfungszeitspanne zugerechnet wird.

9. Verfahren nach einem der Ansprüche 7 oder 8, dadurch gekennzeichnet, dass mit einem Wasserdampf gearbeitet wird, der eine Temperatur von etwa 110 bis 175°C aufweist.

10. Verfahren nach einem der Ansprüche 7 bis 9, dadurch gekennzeichnet, dass der Wasserdampf während des ersten Abschnittes (t,t₂) der Dämpfungszeitspanne (t,t₄) der vorverdichteten Pressgutmatte (10) mit einem Druck von 1,5 bis 3,0 bar und während des Restes der Dämpfungszeitspanne (t,t₄) der endverdichteten Pressgutmatte (10) mit einem Druck von 3 bis 9 bar, je nach Art des Bindemittels, zugeführt wird.

11. Anlage zur Durchführung des Verfahrens nach einem der Ansprüche 1 bis 10, mit Plattenpresse mit zwei Bedampfungs-Pressenplatten (1, 2), Wasserdampferzeuger (3), Einrichtung (4) für die Zuführung des Wasserdampfes zu den Bedampfungs-Pressenplatten (1, 2), die mit Ventilen (5) ausgerüstet ist, Pressenplatten-Steuereinrichtung (6) für eine positionsgenaue Steuerung der Schliessbewegung der Bedampfungs-Pressenplatten (1, 2) mit definierter Vorverdichtungsposition (3) und Bedampfungs-Regeleinrichtung (7) für die Zuführung des Wasserdampfes, wobei die Bedampfungs-Pressenplatten (1, 2) pressgutmattenseitig eine Vielzahl von über die Pressfläche verteilten Dampföffnungen (8, 9) aufweisen, dadurch gekennzeichnet, dass die Einrichtung (4) für die Zuführung des Wasserdampfes eine Abzweigleitung (15) aufweist, die über Auslassventile (16) an die beiden Bedampfungs-Pressenplatten (1, 2) anschliessbar ist, und dass die Abzweigleitung (15) über eine Verzweigungsventilanordnung (17) während eines Spül-Presszeitabschnittes (t₂t₃) für eine Bedampfungs-Pressenplatte (1) sowie während eines Entspannungs-Presszeitabschnittes (t₄t_{S}) für beide Bedampfungs-Pressenplatten (1, 2) an die umgebende Atmosphäre sowie während eines letzten Presszeitabschnittes (t₅t₆) für beide Bedampfungs-Pressenplatten (1, 2) an eine Unterdruckquelle (14) anschliessbar ist.

12. Anlage nach Anspruch 11, dadurch gekennzeichnet, dass die Pressenplatten-Steuereinrichtung (6) sowie die Bedampfungs-Regeleinrichtung (7) gekoppelt sind.

13. Anlage nach einem der Ansprüche 11 oder 12, dadurch gekennzeichnet, dass die Bedampfungs-Regeleinrichtung (7) auch die Dampfzuführung während des Spül-Presszeitabschnittes (t₂t₃) sowie die Unterdruckbehandlung während des letzten Presszeitabschnittes (t₅t₆) steuert.

14. Anlage nach einem der Ansprüche 11 bis 13, dadurch gekennzeichnet, dass die Pressenplatten-Steuereinrichtung (6) bei Erreichen der Vorverdichtungsposition (V) sowie bei Erreichen der Endverdichtungsposition (E) der Bedampfungs-Pressenplatte (8) Steuersignale der Bedampfungs-Regeleinrichtung (7) zuführt, welche die angegebenen Dampfzuführungsmassnahmen während des ersten Abschnittes (t₁t₂) der Dämpfungszeitspanne (t₁t₄) und beim Rest der Dämpfungszeitspanne (t¹t⁴) bewirkt.

15. Anlage nach einem der Ansprüche 11 bis 14, dadurch gekennzeichnet, dass die Pressenplatten-Steuereinrichtung (6) und die Bedampfungs-Regeleinrichtung (7) zwischen Vorverdichtungsposition (V) und Endverdichtungsposition (E) der Bedampfungs-Pressenplatten (1, 2) sowie gegebenenfalls nach Erreichen der Endverdichtungsposition (E) per Programm steuerbar sind.

## Claims

1. A process for the manufacture of a wood-based board from compressible matting (10) that consists of chip and/or fibre material and a hardenable binder, e.g. a synthetic resin binder, by pressing for a specified pressure period that is subdivided into several portions of the pressure period, and hardening by means of steam between heated press platens (1, 2) of a platen press, which press platens (1, 2) have an equipment (4) to introduce steam from a steam produc er (3) and, distributed over their matting compression surfaces, have a plurality of steam apertures (8, 9) from which the steam can emerge, in which the matting (10) is fed between the press platens (1, 2) and subsequently, in a preliminary-compression stage (tot,) of the compression period, the press platens are moved together, causing prelimary compression of the matting, until the platens reach a preliminary compression position in which, during a steam-treatment period (t,t₄), the steam is introduced through the steam apertures (8, 9) of both press platens (1, 2) into the matting (10), in which furthermore during a final-compression stage (t₃tₓ) of the compression period and with further compression of the matting (10) the press platens (1, 2) are moved together into a final position to define the thickness of the wood-based board, and, in this final position of the press platens (1, 2), the finally-compressed matting (10) is hardened for a further stage (t₅t₆) of the compression period, without the introduction of any more steam, characterized in that the steam-treatment period (t₁t₄) is interrupted by a flushing stage (t₂t₃) of the compression period, in which the steam emerges from the steam apertures (9) of one of the press platens (2), flows through the pre-compressed matting (10) in the direction of its thickness, and is drawn away through the steam apertures (8) of the other press platen (1) which has been disconnected from the steam producer (3), that following this the press platens (1,2) are moved into the final position and the supply of steam to the finally-compressed matting (10) is continued through the steam apertures (8, 9) of both press platens for the remainder of the steam-treatment period (t₁t₄) and that afterwards during the final stage (t₅t₆) of the compression period, the matting (10) is submitted to the action of a negative pressure via at least one of the two press platens (1, 2) and their steam apertures (8, 9) and by this means is dried, for which purpose the equipment (4) for the introduction of steam is connected to a source of negative pressure (instead of to the steam producer).

2. A process according to Claim 1, characterized in that the press platens (1, 2), during the first portion of the steam-treatment period (tₗt₄) and during the flushing stage (t₂t₃) of the pressure period, maintaining contact with the matting (10), are slowly moved closer together.

3. A process according to one of Claims 1 or 2, characterized in that the supply of steam through the steam apertures (8, 9) of both press platens (1, 2) is continued without interruption during the final-compression stage (t₃tₓ) of the compression period.

4. A process according to one of Claims 1 to 3, characterized in that the matting (10) is connected to atmosphere via both press platens (1,2) and their steam apertures (8, 9) during a relaxation stage (t₄t₅) of the pressure period, before it is subjected to the action of negative pressure during the final stage (t₅t₆) of the compression period.

5. A process according to one of Claims 1 to 4, characterized in that during the remainder of the steam-treatment period (tₗt₄) the compressed matting (10) is treated with steam at a greater pressure than that of the steam supplied during the first stage (tₗt₂) of the steam-treatment period (tₗt₄).

6. A process according to one of Claims 1 to 5, characterized in that condensable steam is used, and that during the first stage (t₁t₂) of the steam-treatment period (tₗt₄) and during the flushing stage (t₂t₃) of the compression period, the steam is allowed to condense in the matting (10), and thereby the temperature of the matting (10) is brought to about 100to 135°C.

7. A process according to one of Claims 1 to 6 in the method by which it is performed for the manufacture of wood-based boards in the form of chipboards orfibreboards with urea-formaldehyde adhesive, with raw material moisture content about 8% and raw material density about 390 kg/m³, characterized in that a pressure period of about 20 to 50 seconds is used, that the steam-treatment period (t₁t₄) is arranged to be at most two-thirds of the compression period, that the first stage (tₗt₂) of the steam-treatment period (tₗt₄) before the commencement of the flushing stage (t₂t₃) of the compression period is less than 10 seconds and is preferably about 5 seconds, that the remainder of the steam-treatment period (t₁t₄) amounts to less than the difference of the steam-treatment period (t₁t₄) minus the first stage (t₁t₂) of the steam-treatment period, and that the flushing stage (t₂t₃) of the compression period lasts for less than 5 seconds, preferably for about 2 seconds.

8. A process according to Claim 7, characterized in that the final-compression stage (t₃tₓ) is included with the remainder of the steam-treatment period.

9. A process according to one of Claims 7 or 8, characterized in that steam is used having a temperature of about 110 to 175°C.

10. A process according to one of Claims 7 to 9, characterized in that during the first stage (t₁t₂) of the steam-treatment period (t₁t₄) steam is supplied at a pressure of 1.5 to 3.0 bar to the matting

(10) that has undergone preliminary compression, and during the remainder of the steam-treatment period (t₁t₄) steam is supplied at a pressure of 3 to 9 bar to the matting (10) that has undergone final compression, the range of pressure in each case being according to the type of binder.

11. An installation to perform the process according to one of Claims 1 to 10, with
- a platen press with two steam-injecting press platens (1,2),
- a steam producer (3),
- an equipment (4) to which valves (5) are fitted, for the supply of steam to the steam-injecting press platens (1, 2),
- control equipment (6) of the press platens for positionally-accurate control of the closing movement of the steam-injecting press platens (1, 2) with a specified preliminary-compression position (V), and
- a steam-injection regulator equipment (7) for the admission of steam, in which the steam-injecting press platens (12) possess a plurality of steam apertures (8, 9) distributed over their matting compression surfaces, characterized in that the equipment (4) for the supply of steam possesses a junction pipe (15) that can be connected via exhaust valves (16) to the two steam-injecting press platens (1, 2), and that the junction pipe (15) is connectable via a diversion valve arrangement (17) to the surrounding atmosphere, for one steam-injecting press platen (1) during a flushing stage (t₂t₃) of the compression period and for both steam-injecting press platens (1, 2) during a relaxation stage (t₄t₅) of the compression period, and is also connectable to a source of negative pressure (14) for both steam-injecting press platens (1, 2) during a final stage (t₅t₆) of the compression period.

12. An installation according to Claim 11, characterized in that the press platen control equipment (6) and the steam-injection regulator equipment (7) are coupled together.

13. An installation according to one of Claims 11 or 12, characterized in that the steam-injection regulator equipment (7) also controls the admission of steam during the flushing stage (t₂t₃) of the compression period and the negative-pressure treatment during the final stage (t₅t₆) of the compression period.

14. An installation according to one of Claims 11 to 13, characterized in that the press platen control equipment (6) sends control signals to the steam-injection regulator equipment (7) when the steam-injecting press platen (1) reaches the preliminary compression position (V) and when it reaches the final compression position (E), which brings about the above-stated steam admission arrangements during the first stage (tₗt₂) of the steam-treatment period (tₗt₄) and during the remainder (t₃t₄) of the steam-treatment period.

15. An installation according to one of Claims 11 to 14, characterized in that the press platen control equipment (6) and the steam-injection regulator equipment (7) are controllable by a programme between the preliminary compression position (V) and the final compression position (E) of the press platens (1, 2) and, if desired, after reaching the final compression position (E).

## Revendications

1. Procédé pour fabriquer un panneau formé d'un matériau dérivé du bois et constitué par un mat (10) formé par un matériau pressé, qui est constitué à partir d'un matériau en forme de copeaux et/ou de fibres et d'un liant durcissable, par exemple un liant formé d'une résine synthétique, par pressage pendant un intervalle de temps prédéterminé de pressage, subdivisé en plusieurs intervalles de temps de pressage, et durcissement au moyen de vapeur d'eau entre des plateaux de presse chauffés (1,2) d'une presse à plateaux, ces plateaux de presse (1, 2) comportant un dispositif (4) servant à amener la vapeur d'eau d'un générateur de vapeur d'eau (3), ainsi que, sur la face tournée vers le mat formé d'un matériau pressé, une multiplicité d'ouvertures (8, 9) de passage de la vapeur, qui sont réparties dans la presse et d'où peut sortir la vapeur d'eau, et selon lequel on insère les mats (10) formés d'un matériau pressé entre les plateaux de presse (1,2) et on rapproche ensuite les plateaux de presse (1, 2) tout en réalisant une prédensification des mats (10) formés d'un matériau pressé, au cours d'un premier intervalle de temps (t₀t₁) de pressage avec mise en oeuvre d'une prédensification, jusque dans une position de prédensification, et selon lequel ensuite on introduit la vapeur d'eau pendant un intervalle de temps (tₗt₄) de production de vapeur dans les mats (10) formés d'un matériau pressé, à travers les ouvertures (8, 9) de passage de la vapeur, que comportent les deux plateaux de presse (1,2), et selon lequel en outre au cours d'un intervalle de temps (t₃tₓ), de pressage avec mise en oeuvre de la densification finale, on rapproche les plateaux de presse (1, 2) en réalisant une compression supplémentaire du mat (10) formé d'un matériau pressé, en les amenant dans une position finale définissant l'épaisseur du panneau formé d'un matériau dérivé du bois, et on fait durcir le mat (10) formé d'un matériau pressé, ayant subi la densification finale, alors que les plateaux de presse (1, 2) sont dans cette position finale, pendant un autre intervalle de temps (t₅t₆) de pressage sans apport supplémentaire de vapeur d'eau, caractérisé en ce qu'on interrompt l'intervalle de temps (tₗt₄) de production de vapeur par un intervalle de temps (t₂t₃) de pressage avec mise en oeuvre d'une circulation, lors duquel la vapeur d'eau sort des ouvertures (9) de passage de la vapeur, que comporte l'un des plateaux de presse (2), traverse le mat (10) formé d'un matériau pressé ^{p}rédensifié, dans la direction de son épaisseur et est évacuée par les ouvertures (8) de passage de la vapeur, que comporte l'autre plateau de presse (1) déconnecté de la source de vapeur d'eau (3), qu'ensuite on amène les plateaux de presse (1, 2) dans la position finale et on poursuit l'envoi de vapeur d'eau au mat (10) formé d'un matériau pressé, qui a subi sa densification finale, par l'intermédiaire des ouvertures (8, 9) de passage de la vapeur, que comportent les deux plateaux de presse (1, 2), pendant le reste de l'intervalle de temps (tₗt₄) de production de vapeur, et qu'ensuite, pendant le dernier intervalle de temps (t₅t₈) de pressage, on soumet le mat (10) formé d'un matériau de pressage, par l'intermédiaire d'au moins l'un des deux plateaux de pressage (1, 2) et de ses ouvertures (8, 9) de passage de la vapeur, à l'action d'une dépression et qu'on le sèche de cette manière, opération pour laquelle le dispositif (4) d'amenée de la vapeur d'eau est raccordé à une source de dépression (à la place d'un générateur de vapeur d'eau).

2. Procédé selon la revendication 1, caractérisé en ce qu'on rapproche lentement les plateaux de presse (1, 2) pendant la première partie de l'intervalle de temps (tₗt₄) de production de vapeur et pendant l'intervalle de temps (t₂t₃) de pressage avec mise en oeuvre d'une circulation, en les maintenant en contact contre le mat (10) formé d'un matériau de pressage.

3. Procédé selon l'une des revendications 1 ou 2, caractérisé en ce que l'envoi de vapeur d'eau par l'intermédiaire des ouvertures (8,9) de passage de la vapeur, que comportent les deux plateaux de presse (1, 2), est poursuivi d'une façon continue pendant l'intervalle de temps (t₃tₓ) de pressage avec mise en oeuvre de la densification finale.

4. Procédé selon l'une des revendications 1 à 3, caractérisé en ce qu'on raccorde le mat (10) formé d'un matériau de pressage à l'atmosphère par l'intermédiaire des deux plateaux de presse (1,2) et de leurs ouvertures (8, 9) de passage de la vapeur, pendant un intervalle de temps (t₄t₅) de pressage avec mise en oeuvre d'une détente, avant de le soumettre, pendant le dernier intervalle de temps (t₅t₆) de pressage, à l'action de la dépression.

5. Procédé selon l'une des revendications 1 à 4, caractérisé par le fait qu'on traite le mat (10) formé d'un matériau de pressage, ayant subi la densification finale, pendant le reste de l'intervalle de temps (tₗt₄) de production de vapeur, avec de la vapeur d'eau dont la pression est supérieure à celle de la vapeur d'eau qui est appliquée pendant la première partie (t₁t₂) de l'intervalle de temps (t₁t₄) de production de vapeur.

6. Procédé selon l'une des revendications 1 à 5, caractérisé en ce qu'on travaille avec de la vapeur d'eau condensable et qu'on amène la vapeur d'eau à se condenser dans le mat (10) formé d'un matériau pressé, pendant la première partie (tₗt₂) de l'intervalle de temps (t₁t₄) de production de vapeur ainsi que pendant l'intervalle de temps (t₂t₃) de pressage avec mise en oeuvre d'une circulation et que de ce fait la température du mat (10) formé d'un matériau de pressage est réglée entre environ 100 et 135°C.

7. Procédé selon l'une des revendications 1 à 6, dans sa forme de mise en oeuvre pour la fabrication de panneaux formés d'un matériau dérivé du bois, sous la forme de panneaux d'agglomérés ou de panneaux de fibres moyennant l'utilisation d'une colle d'urée-formaldéhyde, avec une humidité d'environ 8% de la masse de matière première et une densité apparente d'environ 390 kg/m³, caractérisé en ce qu'on travaille avec une durée de pressage d'environ 20 à 50 secondes, que l'intervalle de temps (t₁t₄) de production de vapeur est réglé au maximum aux deux tiers du temps de pressage, que la première partie (tₗt₂) de l'intervalle de temps (tₗt₄) de production de vapeur jusqu'au début de l'intervalle de temps (t₂t₃) de pressage avec mise en oeuvre d'une circulation est inférieure à 10 secondes et de préférence est égale à environ 5 secondes, que le reste de l'intervalle de temps (t₁t₄) de production de vapeur est inférieur à la différence entre l'intervalle de temps (tₗt₄) de production de vapeur et la première partie (t₁t₂) de l'intervalle de temps de production de vapeur, et que l'intervalle de temps (t₂t₃) de pressage avec mise en oeuvre d'une circulation possède une durée inférieure à 5 secondes et de préférence égale à environ 2 secondes.

8. Procédé selon la revendication 7, caractérisé en ce que l'intervalle de temps (tgtₓ) avec mise en forme de la densification finale forme le reste de l'intervalle de temps de production de vapeur.

9. Procédé selon l'une des revendications 7 ou 8, caractérisé en ce qu'on travaille avec une vapeur d'eau qui possède une température comprise entre 110 et 175°C.

10. Procédé suivant l'une des revendications 7 à 9, caractérisé en ce que la vapeur d'eau est envoyée pendant la première partie (t₁t₂) de l'intervalle de temps (tₗt₄) de production de vapeur au mat (10) formé d'un matériau pressé prédensifié, à une pression comprise entre 1,5 et 3,0 bars et est envoyée pendant le reste de l'intervalle de temps (t₁t₄) de production de vapeur au mat (10) formé d'un matériau pressé, ayant subi la densification finale, avec une pression comprise entre 3 et 9 bars, en fonction du type du liant.

11. Installation pour la mise en oeuvre du procédé selon l'une des revendications 1 à 10, comportant une presse à plateaux comportant deux plateaux de presse à vapeur (1, 2), un générateur de vapeur d'eau (3), un dispositif (4) servant à envoyer la vapeur d'eau aux plateaux de presse à vapeur (1, 2) et équipé de vannes (5), un dispositif (6) de commande des plateaux de presse permettant de commander, d'une manière précise en position, le déplacement de fermeture des plateaux de presse à vapeur (1, 2) pour les amener dans une position définie (3) de densification, et un dispositif (7) de réglage d'application de vapeur pour l'envoi de la vapeur d'eau, et dans lequel les plateaux de presse à vapeur (1, 2) comportent, sur leurs faces tournées vers le mat formé d'un matériau pressé, une multiplicité d'ouvertures (8, 9) de passage de la vapeur, réparties sur la surface de pressage, caractérisée par le fait que le dispositif (4) comporte, pour l'amenée de la vapeur d'eau, une conduite de dérivation (15), qui peut être raccordée par l'intermédiaire de soupapes de sortie (18), aux deux plateaux de presse à vapeur (1, 2), et que la conduite de dérivation (15) peut être raccordée par l'intermédiaire d'un dispositif (17) formant vanne de dérivation, à l'atmosphère environnante pendant un intervalle (t₂t₃) de pressage avec mise en oeuvre d'une circulation pour un plateau de presse à vapeur (1) et pendant un intervalle de temps (t₄t₅) de pressage avec mise en oeuvre d'une détente pour les deux plateaux de presse à vapeur (1, 2), ainsi qu'à une source de dépression (14) pendant un dernier intervalle de temps de pressage (t₅t₈) pour les deux plateaux de presse à vapeur (1, 2).

12. Installation selon la revendication 11, caractérisée en ce que le dispositif (6) de commande des plateaux de presse ainsi que le dispositif (7) de réglage de production de vapeur sont accouplés entre eux.

13. Installation selon l'une des revendications 11 ou 12, caractérisée en ce que le dispositif (7) de réglage de production de vapeur commande également la production de vapeur pendant l'intervalle de temps (t₂t₃) de pressage avec mise en oeuvre d'une circulation ainsi que le traitement avec une dépression pendant le dernier intervalle de temps de pressage (t₅t₆).

14. Installation selon l'une des revendications 11 à 13, caractérisée en ce que, lorsque la position de prédensification (V) et la position de densification finale (E) du plateau de presse à vapeur (8) est atteinte, le dispositif (8) de commande des plateaux de presse envoie au dispositif (7) de réglage d'application de la vapeur, des signaux de commande qui déclenchent la mise en oeuvre des dispositions indiquées d'envoi de vapeur pendant la première partie (tₗt₂) de l'intervalle de temps (tₗt₄) de production de vapeur et pendant le reste de l'intervalle de temps (t₃t₄) de production de vapeur.

15. Installation selon l'une des revendications 11 à 14, caractérisée en ce que le dispositif (8) de commande des plateaux de presse et le dispositif (7) de réglage d'application de vapeur peuvent être commandés, conformément à un programme, entre la position de prédensification (V) et la position de densification finale (E) des plateaux de presse à vapeur (1, 2) ainsi que, éventuellement, après que la position de densification finale (E) a été atteinte.
